# DEMANDE DE BREVET EUROPEEN

(11) **EP 0 497 722 A1**
(43) Date de publication de la demande: **05.08.1992**
(21) Numéro de dépôt: 92470003.2
(22) Date de dépôt: 31.01.1992
(51) Int. Cl.: B44C 3/04, B44C 5/04, B29C 59/00

(54) **Procédé pour la réalisation d'objets utilitaires ou décoratifs et objets ainsi obtenus**

(30) Priorité: 31.01.1991 FR 9101291
(71) Demandeur: Mainier, Françoise, F-39000 Lons le Saunier (FR)
(72) Inventeur: Mainier, Françoise, F-39000 Lons le Saunier (FR)
(74) Mandataire: Poupon, Michel

(57) **Abrégé**

Procédé pour la réalisation d'objets utilitaires ou décoratifs à partir d'un matériau plastique en feuille, transparent ou teinté dans la masse ou en surface, de forme précise, caractérisé en ce qu'il consiste à soumettre ledit matériau plastique à une ambiance humide avec contrôle du degré hygrométrique puis à le disposer sous une source de chaleur.

## Description

La présente invention a pour objet un procédé pour la réalisation d'objets utilitaires ou décoratifs à partir d'un matériau plastique en feuille, transparent ou teinté dans la masse ou en surface, de forme précise.

Il est connu de réaliser par diverses techniques des objets utilitaires ou décoratifs à partir de matériaux plastiques que l'on soumet à différents traitements mécaniques, par exemple découpe, polissage, etc...

On entendra dans tout ce qui suit par "objets utilitaires ou décoratifs" des objets divers tels que, non limitativement :
- bijoux fantaisie,
- ornements de coiffure,
- tableaux
- sculptures,
- panneaux décoratifs.

L'invention a pour but de proposer un procédé pour réaliser des objets du type ci-dessus qui aient une forme et une allure totalement originales, sans aucune limitation de formes, offrant à l'artiste une latitude totale dans sa création. Ce procédé permet également de réaliser des pièces toutes différentes l'une de l'autre si on le désire.

Conformément à l'invention, on propose à cette fin un procédé pour la réalisation d'objets utilitaires ou décoratifs à partir d'un matériau plastique en feuille, transparent ou teinté dans la masse ou en surface, de forme précise, caractérisé en ce qu'il consiste à soumettre ledit matériau plastique à une ambiance humide avec contrôle du degré hygrométrique puis à le disposer sous une source de chaleur à une température supérieur à 53°.

La source de chaleur pourra être par exemple mais non limitativement un rayonnement infra-rouge.

On obtient ainsi un objet décoratif par déformation sous l'effet de la chaleur, déformation qui peut être contrôlée et orientée par exemple par un moule.

On reprendra ci-après les essais réalisés.
Exemple 1 - à 53°, au bout d'environ 30 secondes, les matières acryliques perdent leur brillance, deviennent mates et se recroquevillent.

Au bout d'environ une minute, les premières bulles apparaissent, la matière se boursouffle. Le phénomène dure pendant une à deux minutes puis se stabilise quand toute la surface est transformée. Les bulles éclatent comme si la matière était en ébullition.
Exemple 2 - à 53°, les matières polycarbonates ne se transforment pas de la même façon et aucune bulle n'apparaît même pendant un temps très long.
Exemple 3 - Si l'on travaille à une température supérieure (75°), le phénomène est le même pour les matières acryliques et polycarbonates.

Un aspect coloré est obtenu par les coloris de base de la matière et par la pulvérisation de vernis colorés appropriés.

Ces objets à l'aspect esthétique particulier peuvent être assemblés entre eux ou à d'autres éléments de matériaux divers.

Les effets de forme et de couleur n'auront de limite que dans la capacité créatrice de l'artiste. Les techniques de transformation se prêtent tout à fait à une fabrication répétitive quant aux formes et aspects visuels (séries industrielles) et également à l'objet unique personnalisé.

## Revendications

1. Procédé pour la réalisation d'objets utilitaires ou décoratifs à partir d'un matériau plastique en feuille, transparent ou teinté dans la masse ou en surface, de forme précise, caractérisé en ce qu'il consiste à soumettre ledit matériau plastique à une ambiance humide avec contrôle du degré hygrométrique puis à le disposer sous une source de chaleur à une température supérieure à 53 °.

2. Procédé selon la revendication 1, caractérisé en ce que la source de chaleur est un rayonnement infra-rouge.

3. Procédé selon l'une quelconque des revendications 1 et 2, caractérisé en ce que le matériau plastique est un matériau acrylique.

4. Procédé selon l'une quelconque des revendications 1 et 2, caractérisé en ce que le matériau plastique est un polycarbonate.

5. Procédé selon l'une quelconque des revendications 1 à 4, caractérisé en ce que la déformation est contrôlée et orientée par un moule.

6. Objet utilitaire ou décoratif, caractérisé en ce qu'il est obtenu par la mise en oeuvre du procédé selon l'une quelconque des revendications 1 à 5.
